# EUROPÄISCHE PATENTSCHRIFT

(11) **EP 1 862 852 B1**
(45) Veröffentlichungstag und Bekanntmachung des Hinweises auf die Patenterteilung: **04.11.2009**
(21) Anmeldenummer: 07010793.3
(22) Anmeldetag: 31.05.2007
(51) Int. Cl.: G03C 5/26, G03C 5/30

(54) **Entwicklerkonzentrat**
Developer concentrate
Concentré de révélateur

(30) Priorität: 04.06.2006 DE 102006026422
(43) Veröffentlichungstag der Anmeldung: 05.12.2007
(73) Patentinhaber: Orochemie GmbH & Co. KG, 70806 Kornwestheim (DE)
(72) Erfinder: Zehner, Wolfgang, 74369 Löchgau (DE)
(74) Vertreter: Ostertag, Reinhard

(56) Entgegenhaltungen:
- EP-A- 0 908 764
- EP-A- 0 969 317
- WO-A-93/11456
- DE-A- 19 834 357
- JP-A- 8 211 572
- JP-A- 9 197 628
- JP-A- 9 197 630
- JP-A- 9 265 161
- JP-A- 9 265 162
- JP-A- 10 171 076
- US-A- 5 587 276
- US-A- 5 858 611

## Beschreibung

Die Erfindung betrifft einen Entwickler für lichtempfindliches Filmmaterial gemäß dem Oberbegriff des Anspruches 1.

In der US-A-5 587 276 ist eine Entwicklerlösung zur Verwendung mit Silberhalogenid-Filmmaterial beschrieben, welches als Entwicklungsmittel Ascorbinsäure oder ein Salz der Ascorbinsäure umfasst. Der pH-Wert der Entwicklungslösung kann bei 9,8 liegen.

Weitere Entwicklerlösungen mit einem pH im Bereich bei 9,7 und 9,8 sind der JP-A-9-197630, der WO-A-93-11456, der JP-A-10-171076, der JP-A-8-211572, der JP-A-9-265162, der JP-A-9-265161 und der JP-A-9-197628 zu entnehmen.

Derartige Entwickler sind in vielfältiger Form auf dem Markt. Sie dienen generell dazu, durch ein Reduktionsmittel (Entwicklungsmittel) Silberionen oder andere geeignete Metallionen, die in der lichtempfindlichen Schicht enthalten sind und durch Lichteinwirkung sensibilisiert sind, in metallisches Silber umwandelt.

Bei Entwicklern, die in Entwicklungsautomaten verwendet werden, die große Volumina an Entwicklern enthalten, stellt sich das Problem der Langzeitstabilität des gebrauchsfertigen Entwicklers ohne Regenerierung. Nach Standzeiten von einigen Tagen oder Wochen lässt die Entwicklungsqualität deutlich nach und der gesamte Entwickler muss durch neuen Entwickler ersetzt werden.

Durch die vorliegende Erfindung soll ein Entwicklerkonzentrat für lichtempfindliches Filmmaterial geschaffen werden, welches sich durch besonders gute Langzeitstabilität unter Einsatzbedingungen auszeichnet.

Diese Aufgabe ist erfindungsgemäß gelöst durch einen Entwickler mit den in Anspruch 1 angegebenen Merkmalen.

Der erfindungemäße Entwickler hat als weitere Vorteile, dass er frei von Hydrochinon und von GDA (Glutardialdehydaddukt) ist. Er zeichnet sich auch durch eine sehr hohe Entwicklungsaktivität aus. Er hat auch eine ausgezeichnete Ergiebigkeit, insbesondere in Rollen-Entwicklungsmaschinen.

Vorteilhafte Weiterbildungen der Erfindung sind Gegenstand der Unteransprüche.

Nachstehend werden zu einzelnen Komponenten eines erfindungsgemäßen Entwicklerkonzentrates, welche in diesem enthalten sein können, allgemeine Anmerkungen gegeben.

Mengenmäßig die wichtigste Komponente ist das Lösungsmittel. Dieses ist generell so gewählt, dass es mit der zu entwickelnden Filmschicht kompatibel ist, also diese benetzt und einen Austausch gelöster Stoffe mit der Filmschicht ermöglicht. Es wird ein Lösungsmittel auf Wasserbasis vorgeschlagen, was bedeutet, dass dieses Lösungsmittel überwiegend oder ganz Wasser umfasst. Dem Wasser können jedoch Hilfsstoffe zugefügt sein, welche die Benetzung der Filmschicht, gegebenenfalls ein Quellen der Filmschicht und später ein Trocknen der Filmschicht begünstigen.

Das Entwicklungsmittel dient, wie üblich, dazu, die Metallionen der lichtempfindlichen Schicht, soweit sie durch Licht aktiviert wurden, in elementares Metall umzuwandeln. Bekannte Entwicklungsmittel umfassen zum Beispiel Hydrochinon und andere Substanzen, die aus Gründen des Umweltschutzes oder potentieller gesundheitlicher Gefährdung nicht erwünscht sind.

Eine Klasse beim erfindungsgemäßen Entwickler verwendeter Reduktionsmittel umfasst Ascorbinsäure und Derivate der Ascorbinsäure, insbesondere Salze derselben. Diese sind im Hinblick auf den Umweltschutz besonders vorteilhaft.

Bei der Erfindung verwendete Entwicklungsverstärker umfassen Pyrazolidinon-Derivate, die in einem Fünfring zwei Stickstoffatome enthalten. Der Fünferring kann weitere aliphatische oder aromatische Gruppen tragen.

Bevorzugte Beispiele für derartige Pyrazolidinonderivat-Entwicklungsmittel sind 4-Hydroxymethyl-4-methyl-1-phenyl-3-pyrazolidinon, 1-Phenylpyrazolidin-3-on und 1-Phenyl-4-methyl-3-pyrazolidinon. Diese Substanzen sind auch unter den Handelsnamen Dimezone S, Phenidon A und Phenidon B bekannt.

Die Vorteile dieser Substanzen liegen in einer intensiveren Schwärzung der belichteten Filmbereiche (Superadditivität).

Legt man größeren Wert auf die Qualität und die Gleichförmigkeit des Entwicklungsergebnisses als auf die Kürze des Entwicklungsprozesses, so wird dem Entwickler ein Entwicklungsverzögerer zugesetzt. Es handelt sich hierbei bevorzugt um Alkalihalogenide, insbesondere solche mit schwereren Anionen, bevorzugt Kaliumbromid oder Natriumbromid.

Für die Langzeitstabilität des Entwicklers ist es von großer Bedeutung, dass der pH-Wert der Gebrauchslösung innerhalb eines vorgegebenen Fensters von etwa 8.5 bis etwa 12 gehalten wird, vorzugsweise von etwa 9,7 bis etwa 11,2.

Man kann hierzu zum einen einfach Laugen verwenden, bevorzugt Kaliumhydroxid oder Natriumhydroxid. Man kann den pH-Wert aber auch durch Salze einer schwachen Säure im gewünschten alkalischen Bereich stabilisieren, insbesondere Salze von schwachen organischen oder anorganischen Säuren, bevorzugt Kaliumcarbonat, Natriumtetraborat, Natriummetaborat. Auch kann man Mischungen aus Laugen und Salzen verwenden.

Das Entwicklungsergebnis wird vorteilhaft beeinflusst, wenn man dem Entwickler zusätzlich ein Komplexierungsmittel zugibt. Es handelt sich hierbei bevorzugt um organische Säuren mit kleiner Kettenlänge, welche Stickstoffgruppen enthalten, nochmals bevorzugt zusätzlich kurze aliphatische Gruppen. Bevorzugte Komplexierungsmittel sind Diethyltriaminpentaethansäure (DTPA), Ethylendiamintetraethansäure (EDTA), Hydroxyethylethylendiamintriessigsäure (HEDTA) und Nitrilotriethansäure (NTA) sowie Salze der vorgenannten Säuren.

Eine gebrauchsfertige Entwicklerlösung wird durch Oxidation in ihren Eigenschaften negativ beeinflusst. Zur Verbesserung der Langzeitstabilität eines gebrauchsfertigen Entwicklers gegen Oxidation kann man daher dem Entwickler ein Oxidationsschutzmittel zusetzen. Hierfür sind generell geeignet die nicht voll aufoxidierten Säuren und Salze derselben, insbesondere Sulfite wie Kaliumsulfit, Kaliumhydrogensulfit, Kaliummetabisulfit und Natriumhydrogensulfit.

Zur besseren und gleichmäßigen Lösung des Entwicklungsmittels in dem Lösungsmittel kann ein Lösungsvermittler verwendet werden. Hierbei kann es sich um mehrwertige Alkohole, insbesondere Diole bzw. Glycole, handeln. Bevorzugt werden hier Diethylenglycol und Triethylenglycol verwendet.

Schließlich wird die Qualität des Entwicklungsergebnisses auch durch ein Antischleiermittel verbessert. Besonders eignen sich Mittel, die zur Gruppe der Azole (insbesondere vom Typ Benzotriazol, vom Typ Indazol, vom Typ Mercaptotetrazol und vom Typ Imidazol) gehören, insbesondere 5-Mercapto-1-phenyl-1,2,3,4-tetrazol (PMT), 1-H-Benzotriazol, 5-Methylbenzotriazol, 6-Nitrobenzimidazol, 5-Nitroindazol.

Die nachstehenden Tabellen der Zusammensetzungen von Ausführungsbeispielen geben einen Überblick über die Konzentration, in welcher die verschiedenen Komponenten in einer Gebrauchslösung in Gramm pro Liter Gebrauchslösung vorliegen können.

Dabei sind jeweils die Konzentrationen angegeben, die empfohlen werden, wenn eine betrachtete Komponente allein das entsprechende Mittel bildet. Es versteht sich, dass man von Substanzen, die gleichermaßen für die gleiche Komponente des Entwicklers in Frage kommen, auch Mischungen verwenden kann, wobei dann die Einsatzmengen so gewählt werden, dass die entsprechende Gesamtwirkung erhalten wird. So ist zum Beispiel gemäß der folgenden Tabelle für die verschiedenen Komplexierungsmittel jeweils die selbe Einsatzmenge angegeben. In diesem Falle kann man dann einfach den weggelassenen Anteil eines Komplexierungsmittels durch eine entsprechende Menge eines anderen Komplexierungsmittels ersetzen.

Für das pH-Einstellmittel sind dagegen die Einsatzmengen für die verschiedenen genannten Substanzen sehr unterschiedlich. Man erkennt, dass man zum Ersetzen einer vorgegebenen Menge an Natriumtretraborat eine Menge an Kaliumcarbonat verwenden muss, die etwas das sieben- bis neunfache der zu ersetzenden Menge Natriumtretraborat beträgt.

Nachstehend werden bevorzugte praktische Ausführungsbeispiele für erfindungsgemäße Entwickler beschrieben.

### Beispiel 1: Entwickler für Röntgenfilm-Entwicklungsaufautomaten

| **Bestandteil** | **Menge** |
|---|---|
| | [g/Liter Gebrauchslösung] |
| Wasser | ad 1000 ml |
| Dissolvine D 88 Art.Nr. 848534 (*) | 6,660 |
| Kaliumsulfit (45%) | 109,840 |
| Kaliumcarbonat | 283,340 |
| Diethylenglycol | 73,340 |
| Dimezone S | 5,660 |
| 1-Phenyl-5-mercapto-tetrazol | 0,033 |
| Ascorbinsäure | 93,340 |
| Kaliumbromid | 6,660 |
| Kalilauge 45%-ig, technisch | 6,660 |

| | |
|---|---|
| (*) Diethylendiaminpentaessigsäure-Na₅-Salz | |

### Beispiel 2: Entwickler für Röntgenfilm-Entwicklungsautomaten

| **Bestandteil** | **Menge** |
|---|---|
| | [g/Liter Gebrauchslösung] |
| Wasser | ad 1000 ml |
| NaEDTA | 2,0 |
| Kaliumhydrogensulfit | 15,3 |
| Kaliumcarbonat | 60,0 |
| Natriumtetraborat | 8,0 |
| Triethylenglycol | 20,0 |
| Ascorbinsäure | 25,0 |
| Natrium-Isoascorbat | 20,0 |
| Natriumbromid | 4,5 |
| 5-Methylbenzotriazol | 0,3 |

### Beispiel 3: Entwickler für Röntgenfilm-Entwicklungsautomaten

| **Bestandteil** | **Menge** |
|---|---|
| | [g/Liter Gebrauchslösung] |
| Wasser | ad 1000 ml |
| Diethylentriaminpentaethansäure | 1,76 |
| Kaliumhydrogensulfit | 14,83 |
| Kaliumcarbonat (Pottasche) | 75,00 |
| Kaliumhydroxid | 1,90 |
| Diethylenglycol | 22,0 |
| Ascorbinsäure (BP2000/USP25) | 38,00 |
| 4-Hydroxymethyl-4-methyl-1-phenyl-3-pyrazolidinon | 1,70 |
| Kaliumbromid | 2,00 |
| 5-Mercapto-1-phenyl-1,2,3,4-tetrazol | 0,1 |

### Beispiel 4: Entwicklerfamilie für Röntgenfilm-Entwicklungsautomaten

| **Bestandteil** | **Mengenbereich** |
|---|---|
| | [g/Liter Gebrauchslösung] |
| Wasser | ad 1000 ml |
| Na₅DTPA | 1,00 bis 3,00 |
| Kaliumsulfit | 8,00 bis 19,00 |
| Kaliumcarbonat | 65,00 bis 95,00 |
| Diethylenglycol | 20,00 bis 25,00 |
| Dimezone S | 1,00 bis 2,30 |
| Ascorbinsäure | 20,00 bis 35,00 |
| Kaliumbromid | 1,00 bis 4,00 |
| Kaliumhydroxid | 2,00 bis 4,00 |

Die nachstehende Tabelle gibt unterschiedlich bevorzugte Bereiche für Komponenten eines erfindungsgemäßen Entwicklers an. Unterschiedliche Komponenten, die die gleiche Funktion haben können auch in Kombination verwendet werden, wobei die Mengen so angepaßt werden, das der gewünschte Gesamteffekt erhalten wird.

| Funktionsbeschreibung | Komponenten | Einsatzmenge | Einsatzmenge bevorzugt | Einsatzmenge besonders bevorzugt |
|---|---|---|---|---|
| | Handelsname | in g/L Gebrauchslösung | in g/L Gebrauchslösung | in g/L Gebrauchslösung |
| Lösungsmittel | Wasser | | | |
| Komplexierungsmittel | DTPA | 0,8-3,0 | 0,8-2,5 | 0,8-2,5 |
| | EDTA-Salze | 0,8-3,0 | 0,8-2,5 | 0,8-2,5 |
| | HEDTA | 0,8-3,0 | 0,8-2,5 | 0,8-2,5 |
| | NTA | 0,8-3,0 | 0,8-0,5 | 0,8-2,5 |
| Oxidationsschutzmittel | Kaliumhydrogensulfit | 7,0-22,0 | 7,0-22,0 | 11,0-17,0 |
| | Kaliumdisulfit | 4,0-12,0 | 8,0-12,0 | 8,0-12,0 |
| | Natriumbisulfit | 7,0-22,0 | 7,0-22,0 | 11,0-17,0 |
| Alkali / pH-Regulator | Kaliumcarbonat | 35,0-95,0 | 50,0-95,0 | 60,0-95,0 |
| | Borax | 5,0-10,0 | 5,0-10,0 | 5,0-10,0 |
| | Natriummetaborat | 5,0-13,0 | 5,0-13,0 | 8,0-13,0 |
| | Kaliumhydroxid | 0,0-25,0 | 0,0-25,0 | 0,0-25,0 |
| | Natriumhydroxid | 0,0-25,0 | 0,0-25,0 | 0,0-25,0 |
| Lösungsvermittler | Diethylenglycol | 5,0-25,0 | 5,0-25,0 | 10,0-25,0 |
| | Triethylenglycol | 5,0-25,0 | 5,0-25,0 | 10,0-25,0 |
| Entwicklersubstanz | Ascorbinsäure | 15,0-45,0 | 15,0-45,0 | 22,0-40,0 |
| | Isoascorbinsäure | 20,0-40,0 | 15,0-45,0 | 22,0-40,0 |
| | Dimezone S | 1,0-4,0 | 1,0-4,0 | 1,0-3,0 |
| | Phenidon A | 1,0-4,0 | 1,0-4,0 | 1,0-3,0 |
| | Phenidon B | 1,0-4,0 | 1,0-4,0 | 1,0-3,0 |
| Entwicklungsverzögerer | Kaliumbromid | 1,0-4,5 | 1,0-4,5 | 1,0-4,5 |
| | Natriumbromid | 1,0-4,5 | 1,0-4,5 | 1,0-4,5 |
| Antischleiermittel | PMT | 0,05 - 0,40 | 0,05 - 0,40 | 0,05 - 0,40 |
| | 1 H-Benzotriazol | 0,08 - 0,30 | 0,08 - 0,30 | 0,08 - 0,30 |
| | 5-Methyl-1H-benzotriazol | 0,08 - 0,30 | 0,08 - 0,30 | 0,08 - 0,30 |
| | 6-Nitrobenzimidazol | 0,20 - 0,45 | 0,20 - 0,45 | 0,20 - 0,45 |
| | 5-Nitroindazol | 0,20 - 0,45 | 0,20 - 0,45 | 0,20 - 0,45 |

Die oben beschriebenen Entwickler der Beispiele 1 bis 4 wurden in einem Entwicklungsautomaten für Röntgenfilme getestet, der unter der Bezeichnung 'Dürr-Automat 24PRO' vermarktet wird. Es handelt sich hierbei um eine Rollenmaschine, in welcher die Röntgenfilme durch zusammenarbeitende Rollenpaare nacheinander durch einen Tank mit Entwicklerflüssigkeit, einen Fixiertank und einen Wässerungstank bewegt werden. Der Automat ist im wesentlichen allseitig geschlossen, steht jedoch über einen Filmeinlass-Schlitz und einen Filmauslass-Schlitz mit der Umgebungsatmosphäre in Verbindung.

Im Dauerbetrieb wurden mit den oben beschriebenen Entwicklern Standzeiten von bis zu sechs Wochen erzielt.

Die Konzentrationsangaben in der obigen Beschreibung und den Ansprüchen beziehen sich, wie angegeben, auf einen Liter Gebrauchslösung und nicht auf das Konzentrat. Die Konzentrationen im Konzentrat sind gemäß dem vorgeschriebenen Verdünnungsverhältnis für das Konzentrat größer. Dieses Verdünnungverhältnis liegt für einen praktischen Entwickler für Rollen-Entwicklungsmaschinen bei etwa 1,5 zu 5, für rollenfreie Entwicklungsmaschinen (Film wird an den Rändern geführt durch die Tanks bewegt) bei etwa 0,5 zu 1.

## Patentansprüche

1. Entwicklerlösung für lichtempfindliches Filmmaterial
mit einem Lösungsmittel auf Wasserbasis, mit einem Einstellmittel, welches den pH-Wert des Lösungsmittels in alkalischen Bereich einstellt, und mit einem Entwicklungsmittel, wobei das Entwicklungsmittel Ascorbinsäure oder ein Salz der Ascorbinsäure umfasst und der pH-Wert so eingestellt ist, dass der pH-Wert der durch Verdünnen erhaltenen Gebrauchslösung zwischen etwa 8,5 und etwa 12 liegt **dadurch gekennzeichnet, dass** seine Zusammensetzung einer der vier nachstehenden Tabellen entspricht:
**Beispiel 1: -Entwickler für Röntgenfilm-Entwicklunasaufautomaten**
| Bestandteil | Menge |
|---|---|
| | [g/Liter Gebrauchslösung] |
| Wasser | ad 1000 ml |
| Dissolvine D 88 Art. Nr. 848534 (*) | 6,660 |
| Kaliumsulfit (45%) | 109,840 |
| Kai iumcarbonat | 283,340 |
| Diethylenglycol | 73,340 |
| Dirne zone S | 5,660 |
| 1-Phenyl - 5 -mercapto- tet razol | 0,033 |
| Ascorbinsäure | 93,340 |
| Kaliumbromid | 6,660 |
| Kalilauge 45%-ig, technisch | 6,660 |
| | |
|---|---|
| (*) Diethylendiaminpentaessigsäure-Na₅-Salz | |
**Beispiel 2: Entwickler für Röntgenfilm-Entwicklungsautomaten**
| Bestandteil | Menge |
|---|---|
| | [g/Liter Gebrauchslösung] |
| Wasser | ad 1000 ml |
| NaEDTA | 2,0 |
| Kaliumhydrogensulfit | 15,3 |
| Kai iumcarbonat | 60,0 |
| Natriumtetraborat | 8,0 |
| Triethylenglycol | 20,0 |
| Ascorbinsäure | 25,0 |
| Natrium- Isoascorbat | 20,0 |
| Natriumbromid | 4,5 |
| 5 -Methylbenzotriazol | 0,3 |
**Beispiel 3 : Entwickler für Röntgenfilm-Entwicklungsautomaten**
| Bestandteil | Menge |
|---|---|
| | [g/Liter Gebrauchslösung] |
| Wasser | ad 1000 ml |
| Diethylentriaminpentaethansäure | 1,76 |
| Kaliumhydrogensulfit | 14,83 |
| Kalziumcarbonat (Pottasche) | 75,00 |
| Kai iumhydroxid | 1,90 |
| Diethylenglycol | 22,0 |
| Ascorbinsäure (BP2000/USP25) | 38,00 |
| 4 -Hydroxymethyl- 4 -methyl - 1 -phenyl -3 - pyrazolidinon | 1,70 |
| Kai iumbromid | 2,00 |
| 5 -Mercapto-1-phenyl -1,2,3,4- tet razol | 0,1 |
**Beispiel 4: Entwicklerfamilie für Röntgenfilm-Entwicklunasautomaten**
| Bestandteil | Mengenbereich |
|---|---|
| | [g/Liter Gebrauchslösung] |
| Wasser | ad 1000 ml |
| Na₅DTPA | 1,00 bis 3,00 |
| Kaliumsulfit | 8,00 bis 19,00 |
| Kai iumcarbonat | 65,00 bis 95,00 |
| Diethylenglycol | 20,00 bis 25,00 |
| Dimezone S | 1,00 bis 2,30 |
| Ascorbinsäure | 20,00 bis 35,00 |
| Kai iumbromid | 1,00 bis 4,00 |
| Kai iumhydroxid | 2,00 bis 4,00. |

## Claims

1. A developer solution for photosensitive film material, having a water-based solvent, having an adjusting agent, which adjusts the pH value of the solvent into the alkaline range, and having a developer, the developer comprising ascorbic acid or a salt of ascorbic acid and the pH value being adjusted such that the pH value of the working solution obtained by dilution is between approximately 8.5 and approximately 12, **characterised in that** its composition corresponds to one of the four tables below:
**Example 1: Developer for automatic X-ray film developing units**
| Constituent | Quantity |
|---|---|
| | (g/litre of working solution) |
| Water | to make up to 1000 ml |
| Dissolvine D 88, item no. 848534 (*) | 6.660 |
| Potassium sulfite (45%) | 109.840 |
| Potassium carbonate | 283.340 |
| Diethylene glycol | 73.340 |
| Dimezone-S | 5.660 |
| 1-phenyl-5-mercapto-tetrazole | 0.033 |
| Ascorbic acid | 93.340 |
| Potassium bromide | 6.660 |
| Potassium hydroxide solution, 45%, technical grade | 6.660 |
| | |
|---|---|
| (*) Diethylenediamine pentaacetic acid Na₅ salt | |
**Example 2: Developer for automatic X-ray film developing units**
| Constituent | Quantity |
|---|---|
| | (g/litre of working solution) |
| Water | to make up to 1000 ml |
| NaEDTA | 2.0 |
| Potassium hydrogen sulfite | 15.3 |
| Potassium carbonate | 60.0 |
| Sodium tetraborate | 8.0 |
| Triethylene glycol | 20.0 |
| Ascorbic acid | 25.0 |
| Sodium isoascorbate | 20.0 |
| Sodium bromide | 4.5 |
| 5-Methylbenzotriazole | 0.3 |
**Example 3: Developer for automatic X-ray film developing units**
| Constituent | Quantity |
|---|---|
| | (g/litre of working solution) |
| Water | to make up to 1000 ml |
| Diethylenetriamine pentaethanoic acid | 1.76 |
| Potassium hydrogen sulfite | 14.83 |
| Potassium carbonate (potash) | 75.00 |
| Potassium hydroxide | 1.90 |
| Diethylene glycol | 22.0 |
| Ascorbic acid (BP2000/USP25) | 38.00 |
| 4-hydroxymethyl-4-methyl-1-phenyl-3-pyrazolidinone | 1.70 |
| Potassium bromide | 2.00 |
| 5-mercapto-1-phenyl-1,2,3,4-tetrazole | 0.1 |
**Example 4: Developer family for automatic X-ray film developing units**
| Constituent | Quantity range |
|---|---|
| | (g/litre of working solution) |
| Water | to make up to 1000 ml |
| Na₅DTPA | 1.00 to 3.00 |
| Potassium sulfite | 8.00 to 19.00 |
| Potassium carbonate | 65.00 to 95.00 |
| Diethylene glycol | 20.00 to 25.00 |
| Dimezone-S | 1.00 to 2.30 |
| Ascorbic acid | 20.00 to 35.00 |
| Potassium bromide | 1.00 to 4.00 |
| Potassium hydroxide | 2.00 to 4.00 |

## Revendications

1. Solution de révélateur pour matériau de film photosensible comportant un solvant à base d'eau, comportant un agent d'ajustement qui ajuste la valeur de pH du solvant dans la gamme alcaline, et comportant un agent développateur, l'agent développateur comportant de l'acide ascorbique ou un sel de l'acide ascorbique, et la valeur de pH étant ajustée de façon telle que la valeur de pH de la solution d'utilisation obtenue par dilution est comprise entre environ 8,5 et environ 12, **caractérisée en ce que** sa composition correspond à l'un des quatre tableaux suivants :
**Exemple 1: révélateur pour automates de développement de films radiographiques**
| Composant | Quantité |
|---|---|
| | [g/litre de solution d'utilisation] |
| Eau | À 1000 ml |
| Dissolvine D 88, n° article 848534 (*) | 6,660 |
| Sulfite de potassium (45 %) | 109,840 |
| Carbonate de potassium | 283,340 |
| Diéthylèneglycol | 73,340 |
| Dimezone S | 5,660 |
| 1-phényl-5-mercaptotétrazole | 0,033 |
| Acide ascorbique | 93,340 |
| Bromure de potassium | 6,660 |
| Potasse caustique à 45 %, technique | 6,660 |
| | |
|---|---|
| (*) Sel Na₅ de l'acide diéthylènediaminepentaacétique | |
**Exemple 2: révélateur pour automates de développement de films radiographiques**
| Composant | Quantité |
|---|---|
| | [g/litre de solution d'utilisation] |
| Eau | À 1000 ml |
| Na-EDTA | 2,0 |
| Hydrogénosulfite de potassium | 15,3 |
| Carbonate de potassium | 60,0 |
| Tétraborate de sodium | 8,0 |
| Triéthylèneglycol | 20,0 |
| Acide ascorbique | 25,0 |
| Isoascorbate de sodium | 20,0 |
| Bromure de sodium | 4,5 |
| 5-méthyl-benzotriazole | 0,3 |
**Exemple 3: révélateur pour automates de développement de films radiographiques**
| Composant | Quantité |
|---|---|
| | [g/litre de solution d'utilisation] |
| Eau | À 1000 ml |
| Acide diéthylènetriaminepentaéthanoïque | 1,76 |
| Hydrogénosulfite de potassium | 14,83 |
| Carbonate de potassium (potasse) | 75,00 |
| Hydroxyde de potassium | 1,90 |
| Diéthylèneglycol | 22,0 |
| Acide ascorbique (BP2000/USP25) | 38,00 |
| 4-hydroxyméthyl-4-méthyl-1-phényl-3-pyrazolidinone | 1,70 |
| Bromure de potassium | 2,00 |
| 5-mercapto-1-phényl-1,2,3,4-tétrazole | 0,1 |
**Exemple 4: révélateur pour automates de développement de films radiographiques**
| Composant | Quantité |
|---|---|
| | [g/litre de solution d'utilisation] |
| Eau | À 1000 ml |
| Na₅DTPA | 1,00 à 3,00 |
| Sulfite de potassium | 8,00 à 19,00 |
| Carbonate de potassium | 65,00 à 95,00 |
| Diéthylèneglycol | 20,00 à 25,00 |
| Dimezone S | 1,00 à 2,30 |
| Acide ascorbique | 20,00 à 35,00 |
| Bromure de potassium | 1,00 à 4,00 |
| Hydroxyde de potassium | 2,00 à 4,00 |
